# FASCICULE DE BREVET EUROPEEN

(11) **EP 2 371 994 B1**
(45) Date de publication et mention de la délivrance du brevet: **03.04.2013**
(21) Numéro de dépôt: 11153762.7
(22) Date de dépôt: 09.02.2011
(51) Int. Cl.: C23C 24/02, C23C 24/04, C23C 24/06

(54) **Procédé pour réaliser un revêtement d'acier inoxydable sur une matrice en cuivre**
Beschichtungsverfahren einer Beschichtung aus rostfreiem Stahl auf einem Kupfersubstrat
Method for depositing a stainless steel coating on a copper substrate

(30) Priorité: 29.03.2010 FR 1052250
(43) Date de publication de la demande: 05.10.2011
(73) Titulaire: L'AIR LIQUIDE, Société Anonyme pour l'Etude et l'Exploitation des Procédés Georges Claude, 75007 Paris (FR)
(72) Inventeur: Saez, Michel, 60260 Lamorlaye (FR); Bernard, Jean-Pierre, 78280 Guyancourt (FR); Cloarec, Alain, 94260 Fresnes (FR)
(74) Mandataire: Pittis, Olivier

(56) Documents cités:
- FR-A1- 2 520 265
- GB-A- 1 000 026
- GB-A- 2 394 479
- US-A1- 2006 090 593
- US-A1- 2006 172 073

## Description

La présente invention concerne un procédé pour réaliser un revêtement de faible épaisseur d'acier inoxydable sur une matrice de cuivre en utilisant un gaz vecteur chauffé pour véhiculer des particules d'acier inoxydable non fondues.

Dans le domaine alimentaire, il est usuel de réaliser un refroidissement de certaines denrées alimentaires par échange thermique, c'est-à-dire en mettant les denrées à refroidir en contact avec des plaques métalliques faisant office d'échangeurs de chaleur.

L'acier inoxydable est un métal recommandé dans le domaine alimentaire mais qui présente une mauvaise conductivité thermique. A l'inverse, le cuivre présente une bonne conductivité thermique mais sa mise en contact direct avec des denrées alimentaires n'est pas recommandée.

De là, il a été proposé d'utiliser des plaques de cuivre recouvertes d'une fine couche, c'est-à-dire d'un revêtement surfacique de faible épaisseur, d'acier inoxydable. En effet, une telle association présente les avantages du cuivre et de l'acier mais sans en présenter les inconvénients.

Toutefois, réaliser des revêtements d'acier inoxydable sur cuivre n'est pas chose aisée. En effet, il convient non seulement d'obtenir un bon accrochage de l'acier inoxydable sur le cuivre mais aussi d'éviter la formation de porosités et toute déformation éventuelle de la matrice.

Le problème qui se pose est de pouvoir réaliser un revêtement d'une fine couche d'acier inoxydable sur une matrice en cuivre qui conduise à un bon accrochage de l'acier inox sur le cuivre sans engendrer une proportion importante de porosités et/ou de déformations de la matrice.

FR 2520265 enseigne le dépôt d'un revêtement d'acier inoxydable sur un substrat. GB 2394479 décrit le dépôt d'une couche de cuivre sur un substrat d'acier inoxydable.

La solution est un procédé pour réaliser un revêtement d'acier inoxydable sur au moins une partie de la surface d'une matrice en cuivre, caractérisé en ce que des particules d'acier inoxydable non fondues ou partiellement fondues, sont projetées sur la matrice en cuivre à revêtir en utilisant un gaz vecteur chauffé à une température comprise entre 50 et 800°C, ledit gaz vecteur étant de l'azote ou de l'hélium.

Selon le cas, le procédé de l'invention peut comprendre l'une ou plusieurs des caractéristiques suivantes :
- le gaz vecteur est chauffé à une température d'au moins 70°C.
- le gaz vecteur est chauffé à une température d'au plus 700°C.
- les particules d'acier inoxydable sont non fondues.
- les particules d'acier inoxydable ont une taille moyenne comprise entre 5 et 50 µm.
- les particules d'acier inoxydable sont formées d'acier inoxydable austénitique.
- le revêtement est formé d'une ou plusieurs couches d'acier inoxydable.
- le revêtement a une épaisseur inférieure à 1000 µm, de préférence inférieure ou égale à 500 µm, de préférence inférieure ou égale à 200 µm, typiquement inférieure ou égale à 100 µm environ.
- le revêtement a une épaisseur supérieure à 1 µm, de préférence supérieure ou égale à 10 µm, de préférence supérieure ou égale à 25 µm.
- la matrice en cuivre est portée par ou formée d'une pièce de forme tubulaire ou une plaque.
- la matrice est une plaque de cuivre.
- la matrice est un tube en cuivre.
- le gaz est distribué à une vitesse entre 300 et 1600 m/sec, de préférence d'au moins 400 m/sec.
- le mélange gaz vecteur/poudre est distribué au moyen d'une tuyère de Laval, c'est-à-dire avec passage interne convergent/divergent.
- le chauffage du gaz est opéré au moyen d'un pistolet de projection comprenant des moyens de chauffage du gaz permettant de leur conférer la température souhaitée, de préférence les moyens de chauffage comprennent au moins une résistance électrique apte à et conçue pour réchauffer un gaz par contact direct ou indirect.

### Exemple

Afin de montrer l'efficacité du procédé de l'invention, on a réalisé le dépôt d'une couche 7 de l'ordre de 100 µm d'acier inoxydable austénitique type 304 sur la surface extérieure 8 d'un tube 10 en cuivre (matrice) de 1 cm d'épaisseur par un procédé de projection thermique selon l'invention, comme illustré sur la Figure 2.

Plus précisément, de fines particules d'acier inoxydables à l'état solide (non fondus) subissent une accélération dans un flux de gaz chauffé, en particulier de l'azote (N₂) ou de l'hélium (He) à une température inférieure à 700°C, par exemple à 350°C.

Selon l'invention, le gaz vecteur n'est donc pas suffisamment chauffé pour permettre une fusion de l'acier inoxydable projeté puisque celui-ci à une température de fusion de l'ordre de 1450°C à 1538°C selon la teneur en Cr et Ni qu'il contient.

Le réchauffage des particules et leur projection se font au moyen d'un pistolet 1 de projection thermique, comme illustré en Figure 1, alimenté, d'une part, en gaz vecteur 2, par exemple de l'azote provenant d'un réservoir de stockage ou de bouteilles de gaz et, d'autre part, en poudre à projeter 3 provenant d'une réserve de poudre.

Le pistolet de projection 1 est doté de moyens de chauffage 4 du gaz permettant de leur conférer la température souhaitée, par exemple une résistance électrique 4 de 17 kW qui réchauffe le gaz par contact direct ou indirect. Le gaz chauffé et la poudre se mélangent au sein d'une chambre de mélange 5 située dans le pistolet 1, avant d'être expulsés par une buse 6 de projection, par exemple une buse de Laval avec convergent/divergent, et d'aller impacter la matrice en cuivre du tube 10 pour y former la couche 7 (ou les couches successives) de revêtement désirée.

L'injection de fines particules (taille approximative entre 5 et 50 µm) dans le jet de gaz à vitesse supersonique (i.e. > 360 m/sec) permet de les accélérer suffisamment pour permettre leur adhérence sur la matrice-support en cuivre. L'impact des particules sur la matrice provoque en fait une déformation plastique des particules libérant ainsi une énergie suffisante pour obtenir un bon accrochage des particules d'acier inoxydable sur la matrice-support.

La distance buse/matrice est choisie empiriquement de sorte d'obtenir un revêtement homogène sur toute la surface recouverte, typiquement la buse est à une distance entre 30 mm et 60 mm environ de la matrice à revêtir.

Il est à noter que, d'une façon générale, la matrice peut faire l'objet d'une préparation, en particulier d'un sablage, préalablement à la projection des particules d'acier inoxydable, de manière à la nettoyer (dégraissage) et à favoriser l'accrochage des particules projetées.

Grâce au procédé de l'invention, il est possible de réaliser une (ou plusieurs) couche (successives) d'acier inoxydable sur la matrice en cuivre.

Le revêtement obtenu présente une bonne adhérence sur la matrice, est de bonne qualité et quasi exempt de porosités et le substrat (matrice) n'a pas subi de déformation ou de modification des ses caractéristiques du fait des températures peu élevées mises en oeuvre. La poudre d'acier inoxydable projetée a également conservé ses caractéristiques.

Par ailleurs, le revêtement en acier inoxydable a pu subir ensuite, sans se rompre, un usinage pour lui conférer un aspect de surface lisse.

## Revendications

1. Procédé pour réaliser un revêtement d'acier inoxydable sur au moins une partie de la surface d'une matrice en cuivre, **caractérisé en ce que** des particules d'acier inoxydable non fondues ou partiellement fondues, sont projetées sur la matrice en cuivre à revêtir en utilisant un gaz vecteur chauffé à une température comprise entre 50 et 800°C, ledit gaz vecteur étant de l'azote ou de l'hélium.

2. Procédé selon la revendication 1, **caractérisé en ce que** le gaz vecteur est chauffé à une température d'au moins 70°C et/ou le gaz vecteur est chauffé à une température d'au plus 700°C.

3. Procédé selon l'une des revendications précédentes, **caractérisé en ce que** le chauffage du gaz est opéré au moyen d'un pistolet de projection comprenant des moyens de chauffage du gaz.

4. Procédé selon l'une des revendications précédentes, **caractérisé en ce que** les particules d'acier inoxydable sont non fondues.

5. Procédé selon l'une des revendications précédentes, **caractérisé en ce que** les particules d'acier inoxydable ont une taille moyenne comprise entre 5 et 50 µm.

6. Procédé selon l'une des revendications précédentes, **caractérisé en ce que** le revêtement est formé d'une ou plusieurs couches d'acier inoxydable.

7. Procédé selon l'une des revendications précédentes, **caractérisé en ce que** le revêtement a une épaisseur comprise entre 1 et 1000 µm, de préférence entre 10 et 500 µm.

8. Procédé selon l'une des revendications précédentes, **caractérisé en ce que** la matrice en cuivre est portée par ou constitue une pièce de forme tubulaire ou une plaque.

9. Procédé selon l'une des revendications précédentes, **caractérisé en ce que** le gaz est distribué à une vitesse entre 300 et 1600 m/sec, de préférence d'au moins 400 m/sec.

10. Procédé selon l'une des revendications précédentes, **caractérisé en ce que** le mélange gaz vecteur/poudre est distribué au moyen d'une tuyère de Laval.

## Claims

1. Method for producing a stainless steel coating on at least part of the surface of a copper matrix, **characterised in that** particles of stainless steel which are non-molten or partially molten are sprayed onto the copper matrix to be coated using a carrier gas heated to a temperature of between 50 and 800 °C, said carrier gas being nitrogen or helium.

2. Method according to claim 1, **characterised in that** the carrier gas is heated to a temperature of at least 70 °C and/or the carrier gas is heated to a temperature of at most 700 °C.

3. Method according to any of the preceding claims, **characterised in that** the gas is heated by means of a spray gun comprising means for heating the gas.

4. Method according to any of the preceding claims, **characterised in that** the particles of stainless steel are non-molten.

5. Method according to any of the preceding claims, **characterised in that** the particles of stainless steel have an average size of between 5 and 50 µm.

6. Method according to any of the preceding claims, **characterised in that** the coating is formed of one or more layers of stainless steel.

7. Method according to any of the preceding claims, **characterised in that** the coating has a thickness of between 1 and 1000 µm, preferably between 10 and 500 µm.

8. Method according to any of the preceding claims, **characterised in that** the copper matrix is carried by or constitutes a tubular part or a plate.

9. Method according to any of the preceding claims, **characterised in that** the gas is distributed at a speed between 300 and 1600 m/sec, preferably of at least 400 m/sec.

10. Method according to any of the preceding claims, **characterised in that** the carrier gas / powder mixture is distributed by means of a Laval nozzle.

## Patentansprüche

1. Verfahren zum Herstellen einer rostfreien Stahlbeschichtung auf mindestens einem Teil der Oberfläche einer Kupfermatrix, **dadurch gekennzeichnet, dass** nicht geschmolzene oder teilweise geschmolzene Partikel rostfreien Stahls auf die zu beschichtende Matrix gesprüht werden, indem ein Trägergas verwendet wird, das auf eine Temperatur zwischen 50 und 800 °C erhitzt wird, wobei das Trägergas Stickstoff oder Helium ist.

2. Verfahren nach Anspruch 1, **dadurch gekennzeichnet, dass** das Trägergas auf eine Temperatur von mindestens 70 °C erhitzt wird und/oder das Trägergas auf eine Temperatur von höchstens 700 °C erhitzt wird.

3. Verfahren nach einem der vorhergehenden Ansprüche, **dadurch gekennzeichnet, dass** das Erhitzen des Gases mittels einer Sprühpistole erfolgt, die Mittel zum Erhitzen des Gases umfasst.

4. Verfahren nach einem der vorhergehenden Ansprüche, **dadurch gekennzeichnet, dass** die Partikel rostfreien Stahls nicht geschmolzen werden.

5. Verfahren nach einem der vorhergehenden Ansprüche, **dadurch gekennzeichnet, dass** die Partikel rostfreien Stahls eine durchschnittliche Größe zwischen 5 und 50 µm haben.

6. Verfahren nach einem der vorhergehenden Ansprüche, **dadurch gekennzeichnet, dass** die Beschichtung aus einer oder mehreren Schichten rostfreien Stahls gebildet ist.

7. Verfahren nach einem der vorhergehenden Ansprüche, **dadurch gekennzeichnet, dass** die Beschichtung eine Dicke zwischen 1 und 1.000 µm, vorzugsweise zwischen 10 und 500 µm hat.

8. Verfahren nach einem der vorhergehenden Ansprüche, **dadurch gekennzeichnet, dass** die Kupfermatrix von einem röhrenförmigen Teil oder einer Platte getragen oder gebildet ist.

9. Verfahren nach einem der vorhergehenden Ansprüche, **dadurch gekennzeichnet, dass** das Gas mit einer Geschwindigkeit zwischen 300 und 1.600 m/s, vorzugsweise von mindestens 400 m/s verteilt wird.

10. Verfahren nach einem der vorhergehenden Ansprüche, **dadurch gekennzeichnet, dass** das Trägergas/Pulver-Gemisch mittels einer Lavaldüse verteilt wird.
